# EUROPÄISCHE PATENTANMELDUNG

(11) **EP 2 248 675 A1**
(43) Veröffentlichungstag der Anmeldung: **10.11.2010**
(21) Anmeldenummer: 09159336.8
(22) Anmeldetag: 04.05.2009
(51) Int. Cl.: B43K 19/16, B43K 5/00, B43K 19/00, B43K 19/14, B43K 21/00

(54) **Stift, insbesondere ein holzgefasster für Schreib-, Mal- und Kosmetikzwecke**

(71) Anmelder: Faber-Castell AG, 90546 Stein (DE)
(72) Erfinder: Appel, Reiner, 90522 Oberasbach (DE); Beck, Udo, 90461 Nürnberg (DE); Lugert, Gerhard, Dr,, 90431 Nürnberg (DE); Oetter, Walter, 90547 Stein (DE)
(74) Vertreter: Mörtel & Höfner

(57) **Zusammenfassung**

Die Erfindung betrifft einen Stift, insbesondere einen holzgefassten Stift zu Schreib- Mal- und Kosmetikzwecken, mit einem eine Mine (2) haltenden Schaft, wobei auf der Schaftoberfläche (3) eine diese zumindest teilweise überdeckende Beschichtung (5) aufgebracht ist, welche einen antimikrobiellen Wirkstoff enthält.

## Beschreibung

Die Erfindung betrifft einen Stift, insbesondere einen holzgefassten für Schreib-, Mal- und Kosmetikzwecke. Ein solcher Stift umfasst einen Schaft, in dem zentral eine Mine angeordnet ist.

Beim Gebrauch von Stiften besteht die Gefahr, dass deren Oberfläche mit schädlichen Keimen (Bakterien, Pilzsporen etc.) kontaminiert wird. In Schulen, Kindergärten oder im Bereich der medizinischen Versorgung besteht dabei die Gefahr der Keimübertragung auf andere Personen. Aber auch beim Gebrauch von Stiften im häuslichen Bereich ist eine Kontamination eines Stiftes mit Keimen problematisch. Der Nutzer kann beispielsweise mit seinen Händen schädliche Keime auf die Stiftoberfläche übertragen. Die Kontamination der Hände kann zwar leicht durch Waschen beseitigt werden. Es besteht jedoch die Gefahr einer Rückkontamination der Hände bei Stiftbenutzung und somit die Gefahr, dass die Keime beispielsweise bei der Nahrungsaufnahme, beim Rauchen etc. in den Körper gelangen. Aus WO 2006/110758 A1 ist ein für eine Anwendung im medizinischen Bereich vorgesehener Stift bekannt, dessen Schaft aus einem Silberionen als antibakteriellen Wirkstoff enthaltenden Kunststoffmaterial besteht.

Aufgabe der Erfindung ist es, einen alternativ gestalteten Schreibstift mit einer antibakteriellen Oberfläche vorzuschlagen.

Diese Aufgabe wird gemäß Anspruch durch einen Stift, insbesondere einen holzgefassten Stift gelöst, dessen Oberfläche zumindest teilweise mit einer Beschichtung versehen ist, die einen antimikrobiellen Wirkstoff enthält.

Unter einem antimikrobiellen Wirkstoff ist ein solcher zu verstehen, der das Wachstum bzw. die Vermehrung von Mikroben, also insbesondere von Bakterien, Pilzen und Protozoen zumindest hemmt. Damit diese Wirkung in ausreichendem Ausmaß gewährleistet ist, muss eine ausreichende Konzentration des Wirkstoffs im jeweiligen Material und damit an dessen Oberfläche vorhanden sein. Dadurch, dass der Wirkstoff erfindungsgemäß in der Beschichtung und nicht im Material des Stiftschafts selbst enthalten ist, ergibt sich der Vorteil, dass eine vergleichsweise geringere Menge an Wirkstoff erforderlich ist und dementsprechend die Herstellungskosten eines Stiftes verringert sind. Ein weiterer Vorteil der Erfindung besteht darin, dass die Oberfläche des Stiftes unabhängig von den Eigenschaften des Schaftmaterials frei gewählt werden kann. So kann ein und derselbe Schafttyp für unterschiedliche Stiftgestaltungen verwendet werden. Im Falle einer Beimengung des Wirkstoffs zum Schaftmaterial muss für Stifte, für die eine antimikrobielle Funktion nicht gewünscht ist, eine separate Charge von Stiftschäften hergestellt und vorgehalten werden. Ein weiterer Vorteil besteht darin, dass das Material der Beschichtung nicht nur im Hinblick auf die Gebrauchseigenschaften des Stifts, sondern auch im Hinblick auf eine möglichst hohe antimikrobielle Wirkung unabhängig vom Schaftmaterial verändert werden kann. Eine erhöhte antimikrobielle Wirksamkeit kann insbesondere dadurch erreicht werden, dass Beschichtungen mit matten und/oder rauen Oberflächen auf den Stift aufgebracht werden. Solche Beschichtungen weisen gegenüber der geometrischen Stiftoberfläche eine vergrößerte effektive Oberfläche auf, auf der eine größere Menge an Wirkstoff-Atomen bzw. - Molekülen Platz findet. Unter der geometrischen Oberfläche ist die sich aufgrund der Stift- bzw. Schaftabmessungen ergebende Oberfläche zu verstehen, die sich z.B. bei einem zylindrischen Schaft aus dessen Länge und Durchmesser bzw. Querschnittsfläche ergibt. Einer etwa durch einen Finger auf die Stiftoberfläche übertragenen Menge an Keimen steht dadurch eine größere Menge bzw. Konzentration an Wirksubstanz gegenüber, als dies bei einer glatten Oberfläche der Fall ist. Insbesondere können Materialien etwa auf Polymerbasis verwendet werden, die relativ weich sind, die einen sog. "Soft-Touch" ergeben, die also ein angenehmes Griffgefühl bewirken und die Griffigkeit des Stifts erhöhen. Hier sind vor allem Beschichtungen zu nennen, die sog. Mikrohohlkugeln enthalten. Vor allem die letztgenannten Materialien bzw. Beschichtungsmassen weisen eine große Oberflächenrauigkeit auf und sind darüber hinaus auch noch in gewissem Ausmaß porös, was die effektive Oberfläche und damit die antimikrobielle Wirkung weiter erhöht.

Die Beschichtung kann in Form einzelner aus der Schaftoberfläche vorstehender, die Griffigkeit des Stifts erhöhender Strukturen ausgebildet sein, etwa in Form einer Vielzahl von Noppen. Diese Strukturen kommen beim Gebrauch in besonders intensiven Kontakt mit der Haut des Benutzers, indem sie etwa in diese Eindrücken und daher besonders geeignet sind, Keime aufzunehmen. Beschichtungsmassen mit "Soft-Touch" sind weiter unten in den Beispielen 2 und 3 genannt. Diese und auch die sonstigen Beschichtungen sind insbesondere für holzgefasste Stifte vorteilhaft, weil hier eine antimikrobielle Ausstattung des Holzmaterials nur schwer zu erreichen wäre.

Als antimikrobielle Wirkstoffe kommen beispielsweise Silberatome, Silberionen, Chitin und Chitosan, z.B. Carboxymethylchitosan, in Frage. Die Wirkstoffe sind entweder im Material der Beschichtung vorhanden, indem sie diesem bei der Herstellung zugegeben wurden. Es ist aber auch möglich, die Wirkstoffe nachträglich auf die Beschichtung aufzubringen. Indem mehrere Wirkstoffe verwendet werden, kann die antimikrobielle Wirkung verbessert werden, und zwar derart, dass sich ein über die Wirkung der Einzelsubstanzen hinausgehender Effekt ergibt. So ist etwa eine Beimengung von 0,01 Gew.% Silber (Micro silver BG) und 0,02 % Carboxymethylchitosan wirksamer als die einzelnen Substanzen bei gleicher Konzentration.

Vorteilhafte Weiterbildungen sind in den Unteransprüchen bzw. den Ausführungsbeispielen angegeben. Als Additive kommen übliche Additive wie Netzmittel, Entschäumer und Gleitmittel, beispielsweise Calciumstearat, in Frage. Als Füllstoffe werden z.B. Kaolin, Polymerhohlkugeln, expandierbare Mikrohohlkogeln, Silikonkugeln eingesetzt.

Die Erfindung wird im Folgenden anhand von Ausführungsbeispielen und zweier Abbildungen näher erläutert.
Fig. 1 zeigt einen Ausschnitt eines holzgefassten Stifts mit einer Vielzahl aus seiner Oberfläche vorstehender noppenartiger Strukturen,
Fig. 2 zeigt ebenfalls einen holzgefassten Stift.

Bei diesem bildet eine auf die Stiftoberfläche aufgebrachte Masse einen zumindest einen Teil der Oberfläche überdeckenden Überzug.

Die dargestellten Stifte sind in herkömmlicher Weise aufgebaut, d.h. sie weisen eine Holzummantelung 1 und eine zentral in dieser gehaltene Mine 2 auf. Im Fall von Fig. 1 sind auf die Stiftoberfläche 3 eine Vielzahl von aus der Stiftoberfläche vorstehenden Noppen 4 vorhanden. Die Noppen werden dadurch erzeugt, dass auf die Stiftoberfläche eine einen antimikrobiellen Wirkstoff enthaltende Masse in fließfähiger Form aufgebracht wird, die sich anschließend verfestigt. Das Verfestigen kann, wie den unten stehenden Ausführungsbeispielen entnehmbar ist, auf unterschiedliche Weise bewerkstelligt bzw. beschleunigt werden, etwa durch eine physikalische Trocknung durch zusätzliche chemische Vernetzung oder auch durch kationische oder anionische Vernetzung mit Hilfe von UV-Strahlung. Eine weitere Möglichkeit der Vernetzung ist das thermische Gelieren im Falle von Plastisolen. Auf den nicht von den Noppen 4 bedeckten Oberflächenbereiche ist eine beispielsweise lackartige Beschichtung 5 vorhanden, um zu verhindern, dass sich schädliche Keime in der rauen und porösen Holzoberfläche der Ummantelung 1 festsetzen. Die Beschichtung wird zweckmäßigerweise vor dem Aufbringen der Noppen erzeugt, so dass die Noppen an der Beschichtung 5 haften.

Bei dem Stift von Fig. 2 ist eine Masse auf die gesamte Stiftoberfläche etwa durch Sprühen oder Tauchen zumindest auf einen Längsabschnitt des Stifts vollflächig aufgebracht, so dass sie eine den Stiftschaft in Umfangsrichtung vollständig überdeckenden Beschichtung 6 bildet. Die die Beschichtung 6 bildende Masse enthält ebenfalls einen antimikrobiellen Wirkstoff. Für die Beschichtung 6 wird vorzugsweise eine Masse verwendet, die einen weichen, griffigen Überzug 6 bildet. Gerade derartige Beschichtungen weisen oft eine relativ raue und gegebenenfalls auch porige Oberfläche auf, in der sich Keime besonders leicht festsetzen können.

### Rezepturbeispiele:

Die im folgenden aufgeführten Rezepturen

### 1. Glänzender Klarlack auf Wasserbasis

Allgemeine Rezeptur

| | |
|---|---|
| Wässrige PU-Acrylatdispersion | 70-95% |
| Koaleszensmittel | 1-10% |
| Polyurethanverdicker | 1-10% |
| Additive (Netzmittel, Entschäumer) | 0,1-5% |
| Antimikrobieller Wirkstoff | 0,01-5% |

Konkretes Beispiel

| | |
|---|---|
| Bindemittel, Wässrige PU-Acrylatdispersion: | |
| Alberdingk APU 1061 (Alberdingk) | 90,8% |
| Koaleszenzmittel: Dowanol TPM (DOW Chemicals) | 5% |
| Verdicker: Polyurethanverdicker Rheolate 255 (Elementis) | 1% |
| Verdicker: Polyurethanverdicker Rheolate 244 (Elementis) | 2,3% |
| Netzmittel: Tego 510 (Evonik) | 0,3% |
| Mineralölbasierter Entschäumer: | |
| Drewplus T 4202 (Drew Ameroid) | 0,4% |
| Antimikrobieller Wirkstoff: | |
| AgPURE W 10 (rent a scientist GmbH) | 0,2% |

### 2. Eingefärbter, matter Soft-Lack auf Wasserbasis

Allgemeine Rezeptur

| | |
|---|---|
| Wässrige Polyurethan-Dispersion | 40-80% |
| Vernetzer | 1-10% |
| Polyurethanverdicker | 1-10% |
| Additive (Netzmittel, Entschäumer) | 0,1-5% |
| Füllstoffe (Z.B. Kaolin, Polymerhohlkugeln, | |
| Silikonkugeln) | 0-30% |
| Wässrige Pigmentpräparation | 0-30% |
| Antimikrobieller Wirkstoff | 0,01-5% |

Konkretes Beispiel

| | |
|---|---|
| Bindemittel, Wässrige PU-Dispersion: | |
| NeoRez R-1010 (DSM NeoResins) | 76,1% |
| Vernetzer: Bayhydur 3100 (Bayer AG) | 3,5% |
| Verdicker: Tafigel PUR 61 (Münzing) | 2,5% |
| Netzmittel: Byk 346 (Byk) | 0,3% |
| Mineralölbasierter Entschäumer: | |
| Drewplus T 4202 (Drew Ameroid) | 0,4% |
| Softfeeling Füllstoff: Daiplacoat RHC-731 Clear (Grolman) | 10% |
| Wässrige Pigmentpräparation: Levanyl-Blau G-LF (Bayer AG) | 7% |
| Antimikrobieller Wirkstoff: | |
| Carboxymethylchitosan (Heppe Medical-Chitosan) | 0,2% |

### 3. Schwarzer Noppen-Soft-Lack auf Wasserbasis

Allgemeine Rezeptur

| | |
|---|---|
| Wässrige Polyurethan-Dispersion | 40-90% |
| Vernetzer | 1-10% |
| Polyurethanverdicker | 1-10% |
| Additive (Netzmittel, Entschäumer) | 0,1-5% |
| Füllstoffe | |
| Z.B. Kaolin, Polymerhohlkugeln, Silikonkugeln) | 0-30% |
| Wässrige Pigmentpräparation | 0-30% |
| Antimikrobieller Wirkstoff | 0,01-5% |

Konkretes Beispiel

| | |
|---|---|
| Bindemittel, Wässrige PU-Dispersion: | |
| Alberdingk U210 (Alberdingk) | 80,2% |
| Vernetzer: Rhodocoat WT 2102 (Worlee) | 4% |
| Verdicker: DSX 3290 (Cognis) | 2% |
| Netzmittel: Byk 346 (Byk) | 0,3% |
| Entschäumer: EFKA 2526 (Ciba) | 0,2% |
| Wässrige Pigmentpräparation: | |
| Microsperse KMW 7001E (Heubach) | 3% |
| Antimikrobieller Wirkstoff: MicroSilver BG (Bio-Gate) | 0,1% |

### 4. Farbloser lösemittelhaltiger Decklack

Allgemeine Rezeptur

| | |
|---|---|
| Bindemittel | 10-30% |
| Co-Bindemittel | 2-10% |
| Weichmacher | 1-10% |
| Lösemittel | 40-80% |
| Antimikrobieller Wirkstoff | 0,01-5% |

Konkretes Beispiel

| | |
|---|---|
| Bindemittel: Nitrocellulose H22 (Hagedorn AG) | 28,8% |
| Co-Bindemittel: Kunstharz SK (Evonik) | 6% |
| Weichmacher: Citrofol A1 (Jungbunzlauer) | 5% |
| Aceton | 60% |
| Antimikrobieller Wirkstoff: MicroSilver BG (Bio-Gate) | 0,2% |

### 5. Farbige Siebdruckfarbe auf Wasserbasis

Allgemeine Rezeptur

| | |
|---|---|
| Bindemittel: Wässrige Polyurethandispersion | 40-80% |
| Polyurethanverdicker | 1-10% |
| Wässrige Pigmentdispersion | 1-10% |
| Lösungsmittel | 1-20% |
| Entschäumer (Additiv) | 0,1-2% |
| Expandierbare Mikrohohlkugeln | 5-40% |
| Antimikrobieller Wirkstoff | 0,01-5% |

Konkretes Beispiel

| | |
|---|---|
| Bindemittel, | |
| Wässrige PU-Dispersion: Liopur 97-282 (Synthopol) | 62,2% |
| Verdicker: Rheolate 244 (Elementis) | 2% |
| Wässrige Pigmentpräparation: | |
| Hydrocolor Weiß VPA 344/9 (mk Chemicals) | 5% |
| Lösungsmittel: 1,2-Propandiol | 10% |
| Entschäumer: EFKA 2526 (Ciba) | 0,7% |
| Expandierbare Mikrohohlkugeln: | |
| Expancel 091 DU 140 (Akzo Nobel) | 20% |
| Antimikrobieller Wirkstoff: | |
| AgPURE W 10 (rent a scientist GmbH) | 0,1% |

### 6. UV-härtbarer Lack (ohne Lösemittel)

Allgemeine Rezeptur

| | |
|---|---|
| UV-Oligomer | 10-80% |
| UV-Co-Oligomere | 10-60% |
| UV-Monomer | 5-40% |
| Photoinitiator | 1-7% |
| Pigmentpräparation | 0,1-7% |
| Verdicker | 0,1-10% |
| Entschäumer | 0,1-2% |
| Antimikrobieller Wirkstoff | 0,01-5% |

Konkretes Beispiel

| | |
|---|---|
| UV-Oligomer: Sartomer CN 2282 (Sartomer) | 52,2 % |
| UV-Oligomer: Sartomer SR 833 S (Sartomer) | 12 % |
| UV-Oligomer: Sartomer SR 454 (Sartomer) | 16 % |
| UV-Monomer: Sartomer SR 506 D (Sartomer) | 12 % |
| Photoinitiator: Irgacure 2022 (Ciba) | 3% |
| Pigmentpräparation: HelioBeit UV 904 (Bollig&Kemper) | 0,5% |
| Verdicker: Aerosil 200 (Evonik) | 3,5% |
| Entschäumer: Byk 020 (Byk) | 0,5% |
| Antimikrobieller Wirkstoff: MicroSilver BG (Bio-Gate) | 0,3% |

### 7. Plastisol

Allgemeine Rezeptur

| | |
|---|---|
| Kunststoffpartikel | 20-60% |
| Weichmacher | 10-50% |
| Füllstoffe | 0,50% |
| Farbmittel | 0-10% |
| Additive | 0-25% |
| Antimikrobieller Wirkstoff | 0,01-5% |

Konkretes Beispiel

| | |
|---|---|
| PVC-Pulver: Solvin 372 A (Solvin) | 30% |
| Weichmacher: Citrofol B2 (Jungbunzlauer) | 30% |
| Füllstoff: Marmormehl | 35% |
| Additiv, Gleitmittel: Calciumstearat | 4,8% |
| Antimikrobieller Wirkstoff: | |
| Carboxymethylchitosan (Heppe Medical-Chitosan) | 0,2% |

Bei allen Prozentangaben handelt es sich um Gewichtsprozent.

Bezugsquellen der Rohstoffe:
Akzo Nobel Chemicals GmbH, D-46446 Emmerich
Alberdingk Boley GmbH, D-47829 Krefeld
Bayer AG, D-51368 Leverkusen
Bio-Gate, D-90411 Nürnberg
Bollig&Kemper, D-50827 Köln
Byk Chemie GmbH, D-46462 Wesel
Ciba, CH-8050 Zürich
Cognis Deutschland GmbH, D-40551 Düsseldorf
DOW Chemicals, D-65824 Schwalbach
Drew Ameroid Deutschland GmbH, D-63073 Offenbach
DSM NeoResins, 5140 AC Waalwijk, The Netherlands
Elementis GmbH, D-50933 Köln
Evonik GmbH, D-45127 Essen
Grolman, D-41468 Neuss
Hagedorn AG, D-49078 Osnabrück
Heppe Medical-Chitosan, D-06120 Halle (Saale)
Heubach, D-38685 Langelsheim
Jungbunzlauer Ladenburg GmbH, D-68526 Ladenburg
mk Chemicals, D-31167 Bockenem - Bornum
Münzing, D-74076 Heilbronn
rent a scientist GmbH, D-93055 Regensburg
Sartomer, F-92062 Paris
Solvin GmbH, D-47495 Rheinberg
Synthopol Chemie, D-21605 Buxtehude
Worlee, D-21481 Lauenburg

## Patentansprüche

1. Stift, insbesondere holzgefasster Stift zu Schreib- Mal- und Kosmetikzwecken, mit einem eine Mine haltenden Schaft, wobei auf der Schaftoberfläche eine diese zumindest teilweise überdeckende Beschichtung aufgebracht ist, welche einen antimikrobiellen Wirkstoff umfasst.

2. Stift nach Anspruch 1,
**dadurch gekennzeichnet,**
**dass** die Masse Silberionen enthält.

3. Stift nach Anspruch 1 oder 2,
**dadurch gekennzeichnet,**
**dass** die Masse metallisches Silber enthält.

4. Stift nach einem der vorhergehenden Ansprüche,
**dadurch gekennzeichnet,**
**dass** die Masse Chitin enthält.

5. Stift nach einem der vorhergehenden Ansprüche,
**dadurch gekennzeichnet,**
**dass** die Masse Chitosan enthält.

6. Stift nach einem der vorhergehenden Ansprüche,
**dadurch gekennzeichnet,**
**dass** die Beschichtung mindestens zwei verschiedene antimikrobielle Wirkstoffe umfasst.

7. Stift nach einem der vorhergehenden Ansprüche,
**dadurch gekennzeichnet,**
**dass** auf der Stiftoberfläche eine Vielzahl erhaben vorstehender Strukturen aufgebracht ist, wobei von den Strukturen nicht bedeckte Oberflächenbereiche eine Beschichtung aufweisen.

8. Auf eine Stiftoberfläche applizierbare Masse enthaltend einen antimikrobiellen Wirkstoff.

9. Masse nach Anspruch 8, mit folgender Zusammensetzung:
| | |
|---|---|
| Wässrige PU-Acrylatdispersion (Bindemittel) | 70-95% |
| Koaleszenzmittel | 1-10% |
| Polyurethanverdicker | 1-10% |
| Additive (Netzmittel, Entschäumer) | 0,1-5% |
| Antimikrobieller Wirkstoff | 0,01-5% |

10. Masse nach Anspruch 8, mit folgender Zusammensetzung:
| | |
|---|---|
| Wässrige Polyurethan-Dispersion (Bindemittel) | 40-80% |
| Vernetzer | 1-10% |
| Polyurethanverdicker | 1-10% |
| Additive (Netzmittel, Entschäumer) | 0,1-5% |
| Füllstoffe | |
| (Z.B. Kaolin, Polymerhohlkugeln, Silikonkugeln) | 0-30% |

11. Masse nach Anspruch 8, mit folgender Zusammensetzung:
| | |
|---|---|
| Wässrige Polyurethan-Dispersion (Bindemittel) | 40-90% |
| Vernetzer | 1-10% |
| Polyurethanverdicker | 1-10% |
| Additive (Netzmittel, Entschäumer) | 0,1-5% |
| Füllstoffe | 0-30% |
| Wässrige Pigmentpräparation | 0-30% |
| Antimikrobieller Wirkstoff | 0,01-5% |

12. Masse nach Anspruch 8, mit folgender Zusammensetzung:
| | |
|---|---|
| Bindemittel | 10-30% |
| Co-Bindemittel | 2-10% |
| Weichmacher | 1-10% |
| Lösemittel | 40-80% |
| Antimikrobieller Wirkstoff | 0,01-5% |

13. Masse nach Anspruch 8, mit folgender Zusammensetzung:
| | |
|---|---|
| Wässrige Polyurethandispersion(Bindemittel) | 40-80% |
| Polyurethanverdicker | 1-10% |
| Wässrige Pigmentdispersion | 1-10% |
| Lösungsmittel | 1-20% |
| Entschäumer (Additiv) | 0,1-2% |
| Expandierbare Mikrohohlkugeln | 5-40% |
| Antimikrobieller Wirkstoff | 0,01-5% |

14. Masse nach Anspruch 8, mit folgender Zusammensetzung:
| | |
|---|---|
| UV-Oligomer | 10-80% |
| UV-Co-Oligomere | 10-60% |
| UV-Monomer | 5-40% |
| Photoinitiator | 1-7% |
| Pigmentpräparation | 0,1-7% |
| Verdicker (Additiv) | 0,1-10% |
| Entschäumer (Additiv) | 0,1-2% |
| Antimikrobieller Wirkstoff | 0,01-5% |

15. Masse nach Anspruch 8, mit folgender Zusammensetzung:
| | |
|---|---|
| Kunststoffpartikel | 20-60% |
| Weichmacher | 10-50% |
| Füllstoffe | 0,50% |
| Farbmittel | 0-10% |
| Additive | 0-25% |
| Antimikrobieller Wirkstoff | 0,01-5% |
